# FASCICULE DE BREVET EUROPEEN

(11) **EP 0 184 515 B1**
(45) Date de publication et mention de la délivrance du brevet: **16.08.1989**
(21) Numéro de dépôt: 85402404.9
(22) Date de dépôt: 04.12.1985
(51) Int. Cl.: C25C 3/00, C25C 3/34

(54) **Procédé de préparation électrolytique de terres rares ou de leurs alliages et dispositif pour la mise en oeuvre de ce procédé**
Verfahren zur elektrolytischen Herstellung von seltenen Erden oder ihren Legierungen und Vorrichtung zur Durchführung dieses Verfahrens
Process for the electrolytic preparation of rare-earth elements or their alloys, and apparatus for carrying out the process

(30) Priorité: 07.12.1984 FR 8418700
(43) Date de publication de la demande: 11.06.1986
(73) Titulaire: RHONE-POULENC CHIMIE, 92408 Courbevoie Cédex (FR)
(72) Inventeur: Seon, Françoise, F-93100 Montreuil (FR); Barthole, Ghislaine, F-94160 Saint-Mande (FR)
(74) Mandataire: Dubruc, Philippe

(56) Documents cités:
- FR-A- 430 116
- FR-A- 2 108 000
- US-A- 2 961 387
- US-A- 4 139 427
- CHEMICAL ABSTRACTS, vol. 62, no. 7, 29 mars 1965, colonnes 7384h-7385a, Columbus, Ohio, US; YU. S. SOKOLOVSKII et al.: "Electrode processes during cerium electrolysis in chloride fluoride melts" & TR. INST. ELEKTROKHIM., AKAD. NAUK SSSR, URAL'SK. FILIAL NO. 47-51 (1964)

## Description

La présente invention concerne un procédé de préparation électrolytique en bains de sels fondus de métaux de terres rares ou de leurs alliages et un dispositif pour la mise en oeuvre de ce procédé.

On entend par terres rares (TR) dans la description qui suit tout élément appartenant au groupe formé par l'yttrium et les lanthanides excepté le samarium, l'europium, l'ytterbium et le thullium.

Actuellement, l'électrolyse en milieu fondu d'un chlorure de terre rare et notamment du néodyme pose des problèmes par les très faibles rendements obtenus. Ceci est dû à une forte solubilité du métal en présence de son chlorure. Un tel procédé est décrit dans l'article de T. KURITA (Denku Kagaku, 1967, 35 (7) p. 496-501). On y fait état d'un rendement qui n'atteint pas 20% de néodyme pur dans le cas d'un bain fondu constitué par du chlorure de néodyme et du chlorure de potassium.

On connait selon US 2 961 387, un procédé de raffinage d'un métal de terre rare. L'exemple 1 décrit l'électrolyse d'un chlorure de cérium dans un bain de sels LiCI-LiF, au moyen d'une cathode à métal fondu constituée d'un alliage eutectique Ce-Cu, ce qui conduit à l'enrichissement de celui-ci en cérium, puis l'alliage obtenu est utilisé comme anode dans une autre étape d'électrolyse, afin d'obtenir du cérium de grande pureté par dépôt cathodique.

On a également étudié dans l'article «Electrode processes during cerium electrolysis in chloride- fluoride melts» Chemical Abstracts 62, 7384h-7385a (1965) l'électrolyse du cérium 3+ généré à partir d'une anode en cérium par oxydation anodique en présence d'eutectique fondu LiCI-KCI et éventuellement de LiF.

Enfin, on a mentionné dans FR-430 116 l'obtention de cérium (ou métaux similaires) par électrolyse directe du sel de terre rare en présence d'un sel de métaux légers électro positifs par rapport au cérium.

Un premier objectif de l'invention est donc la préparation d'un métal de terre rare par voie électrolytique dans des conditions telles que le procédé soit applicable industriellement.

Un deuxième objectif de l'invention est la mise au point d'un procédé de préparation d'alliages de métaux de terres rares qui soit lui aussi transposable industriellement.

Enfin un autre objectif de l'invention est l'élaboration d'un dispositif permettant notamment la mise en oeuvre des procédés ci-dessus.

Dans ce but le procédé selon l'invention de préparation par électrolyse en bain de sels fondus, d'un métal de terre rare ou d'un alliage d'un métal de terre rare avec au moins un métal choisi dans le groupe des métaux de terres rares et des métaux de transition est caractérisé en ce que l'on réalise sur électrodes solides, l'électrolyse d'au moins un chlorure d'une terre rare dans un bain de sels comprenant essentiellement du chlorure de lithium et du fluorure de lithium.

Par ailleurs l'invention concerne aussi une cel-Iule pour électrolyse en bain de sels fondus utilisable notamment pour la mise en oeuvre des procédés ci-dessus, caractérisée en ce qu'elle comporte une cuve dont le fond est prolongé par une zone de soutirage constituée par une conduite de section transversale interne inférieure à celle de la cuve: ladite conduite étant munie de deux vannes longitudinalement espacées délimitant un espace de décantation ou comportant une partie (11) présentant une section transversale plus petite que celle du reste de la zone.

Selon un mode de réalisation particulier de l'invention la conduite précitée s'ouvre au centre du fond de la cuve.

Le procédé de l'invention permet d'obtenir un métal de bonne pureté ou un alliage à haute teneur en terre rare avec des rendements métal élevés pouvant dépasser 80% et ceci dans des conditions applicables industriellement.

D'autres caractéristiques et avantages de l'invention seront mieux compris à la lecture de la description qui va suivre, et des exemples concrets mais non limitatifs de mise en oeuvre du procédé. On fera aussi référence aux dessins annexés pour lesquels:
- la fig. 1 est une vue en coupe schématique d'un premier mode de réalisation d'une cellule d'électrolyse selon l'invention.
- la fig. 2 est une vue en coupe schématique d'un second mode de réalisation d'une cellule d'électrolyse selon l'invention.

Comme indiqué plus haut l'invention concerne la préparation des métaux et alliages de métaux de terres rares. Elle s'applique plus particulièrement à la préparation du néodyme métal à partir du chlorure de néodyme, elle offre en effet dans le cas du néodyme une amélioration particulièrement importante du rendement.

L'invention concerne aussi la préparation d'alliages et notamment la préparation d'alliages à base de néodyme.

Les alliages susceptibles d'être préparés sont les alliages entre métaux de terres rares par exemple Nd-La, Nd-Ce, Nd-Pr ou bien des alliages entre un ou plusieurs métaux de terres rares et un métal choisi dans le groupe des métaux de transition. On peut mettre en oeuvre comme métaux de transition, tous les métaux présentant un point de fusion supérieur à la température du bain de sel fondu au moment de l'électrolyse, température qui par exemple peut varier entre 650 °C et 1100 °C. A titre d'exemple de tels métaux, on peut citer le fer, le cobalt, le nickel et le chrome. C'est ainsi que selon l'invention on peut préparer notamment les alliages suivants: Nd-Fe, La-Fe, Nd-La- Fe, Pr- Fe.

Selon l'invention, on part du chlorure de la terre rare que l'on cherche à préparer sous la forme métal. Pour l'obtention d'un alliage comprenant plusieurs métaux de terres rares, on part alors d'un bain comprenant un mélange des chlorures de chacune de ces terres rares. Ces chlorures doivent de préférence présenter une teneur en eau inférieure à 6% en poids.

Le bain qui sert à l'électrolyse comprend outre le ou les chlorures de terre rare, au moins un fluorure de lithium et un chlorure de lithium. Dans ce cas, on obtient généralement les meilleurs rendements.

La proportion du ou des chlorures de terre rare du bain peut varier entre 10 et 70% en poids, elle est plus particulièrement comprise entre 15 et 45%.

Par ailleurs, la proportion en poids entre le chlorure de lithium d'une part et le fluorure de lithium d'autre part varie de préférence entre 1,5:1 et 3:1.

Il est avantageux enfin d'utiliser un bain présentant une teneur en fluorure de lithium d'au moins 15%.

La température du bain durant l'électrolyse est fixée de manière à être supérieure à la température de fusion du bain électrolytique.

D'une manière générale, cette température est comprise entre 650 °C et 1100 °C, notamment entre 700 et 900 °C.

Les conditions concernant plus particulièrement l'électrolyse vont être décrites ci-dessous.

En ce qui concerne les électrodes, on utilise généralement une anode en graphite. La nature de la cathode peut varier en fonction du type de produit préparé.

Lors de la préparation d'un métal de terre rare pur, on utilise avantageusement une cathode de tungstène. On pourra aussi utiliser une cathode constituée du même métal de terre rare que l'on cherche à préparer. On utilisera des cathodes du même type pour préparer un alliage de métaux de terres rares entre eux.

Dans le cas de la préparation d'un alliage d'un métal de terre rare avec un métal de transition, la cathode sera une cathode consommable constituée de ce métal de transition ou du même alliage métal de terre rare-métal de transition que celui que l'on cherche à obtenir.

La tension aux bornes des électrodes sera généralement comprise entre 4 et 10 V.

Les densités de courant cathodiques (Dcc) peuvent varier entre 70 A.dm-² et 700 A.dm⁻², plus particulièrement entre 100 et 250 A.dm⁻². Les densités de courant anodiques (Dca) sont généralement comprises entre 50 et 250 A.dm⁻².

Par ailleurs, on s'est aperçu qu'il était avantageux de conduire l'électrolyse dans des conditions telles que l'on ait une pression partielle de chlore dans la phase gazeuse qui soit d'au moins 1,01.10⁴ Pa (0,1 atmosphère). Dans un tel cas, il y a une transformation des oxychlorures présents dans le bain selon la réaction TROCl+Cl₂ → TRCl₃+½ O₂; les oxychlorures y ont en effet été apportés comme impuretés avec les chlorures de terres rares. Dans ce cas, on peut utiliser comme produits de départ des chlorures de terres rares pouvant présenter un taux en oxychlorure allant jusqu'à 25% en poids.

Des exemples vont maintenant être donnés. Les essais décrits ont été effectués dans des creusets d'alumine avec des anodes de graphite de diamètre de 10 à 25 mm; la distance interpolaire était de 65 mm pour les exemples 1 à 4. Pour chaque électrolyse, le métal produit a été récupéré après refroidissement dans le creuset. Les compositions des bains sont données en % en poids.

Le rendement métal indiqué désigne le rapport du métal de terre rare obtenu par rapport au métal correspondant au chlorure de terre rare (TRCI₃) introduit.

### Exemple 1

### - Obtention du néodyme métal.

On réalise à 850 °C et sur cathode de tungstène (0=4 mm) l'électrolyse de 800 g d'un mélange fondu de composition NdC1₃:13,3%; LiCI:62,0%; LiF:24,7%. Cette électrolyse a été effectuée avec un courant d'intensité 1=8,5 A, ce qui correspondait à une densité de courant cathodique d.c.c.=690 A.dm-², et à une densité de courant anodique d.c.a.= à 60 A.dm ². La tension aux bornes des électrodes était comprise entre 4,6 et 5,0 V. Une électrolyse de 4 heures a fourni, avec un rendement métal de 40%, 24,1 g de métal dont les teneurs en néodyme, lithium et tungstène étaient respectivement 98%, 0,07% et < 1 %.

### Exemple 2

### - Obtention d'un alliage néodyme-fer à faible teneur en fer.

800 g de bain de composition très voisine de celle correspondant au mélange électrolysé dans l'exemple 1, NdCl₃ 13%, LiCI 62%, LiF 25%, ont été utilisés. L'électrolyse a été effectuée à 730 'C sur une cathode constituée de 65 g d'alliage Nd/Fe à 20% de fer (alliage préalablement fabriqué par calciothermie). Le contact électrique a été assuré au moyen d'une tige d'acier. L'intensité du courant d'électrolyse était élevée, 25 A, mais ne correspondait qu'à une faible d.c.c. (11 OA.dm ²); la d.c.a. était de 250A.dm ². Après une électrolyse de 1 heure 20 minutes, on a récupéré 48 g de métal (rendement métal de 80,4%), contenant au moins 89% de Nd, 8,7% de fer et 0,1% de lithium.

### Exemple 3

### - Obtention d'un alliage néodyme-fer.

La masse et la composition du bain d'électrolyse ainsi que la température étaient identiques à celles considérées dans l'exemple 2 (le chlorure de néodyme contenant 7,5% d'oxychlorure et 2,7% d'eau). L'intensité du courant d'électrolyse était plus faible (13,5 A). A la cathode, constituée par une grille en fer (consommable) et un contact en acier, la d.c.c. était de 100 A.dm ². La d.c.a. avait pour valeur 135 A.dm ². Après 2 heures et 30 minutes d'électrolyse, on a obtenu 50 g de métal (rendement métal de 84%) contenant au moins 85% de Nd, 12% de fer et 0,7% de lithium.

Dans les exemples qui suivent (4 à 8) la durée d'électrolyse est donnée par rapport à to qui est le temps théoriquement nécessaire à la réduction de la totalité du TRC1₃ si le rendement métal était de 100%.

### Exemple 4

### - Obtention de lanthane pur.

On part d'un bain de composition suivante: LaCl₃ 13%, LiCI 62%, LiF 25%. On utilise une cathode constituée par une barre de tungstène, la d.c.c. est de 690 A.dm⁻², la d.c.a. de 60 Adm⁻². La distance interpolaire est de 65 mm. La température est de 800 °C. Après t=to, on obtient un métal dont la teneur en lanthane est d'au moins 95%, le rendement métal est de 33%.

### Exemple 5

### - Obtention d'un alliage lanthane-fer.

Le bain a la composition suivante: LaC1₃ 25%, LiCI 53%, LiF 22%. On utilise une cathode constituée par une barre de fer, la d.c.c. est de 165 A.dm⁻², la d.c.a. de 215 A.dm-² et la distance interpolaire de 60 mm. La température est de 840 °C. On obtient après t=1,5 to un alliage comprenant 92% de La et 7% de Fe. Le rendement métal est de 34%.

### Exemple 6

### - Obtention d'un alliage néodyme-lanthane.

On part d'un bain ayant la composition suivante: NdCl₃ 26%, LaCl₃ 9%, LiCI 46%, LiF 19%. La cathode est une barre de tungstène, la d.c.c. est de 276 Adm⁻², la d.c.a. de 235 A.dm-² et la distance interpolaire de 63 mm. La température est de 860 °C. Après une durée d'électrolyse de t=0,7 to, on obtient avec un rendement métal de 57%, un alliage de composition: Nd 81 %, La 18%, avec une teneur en lithium de 0,1%.

### Exemple 7

### - Obtention d'un alliage néodyme, lanthane, fer.

Le bain présente la composition suivante: NdCl₃ 15%, LaCl₃ 10%, LiCI 53%, LiF 22%.

La cathode est une barre de fer, la d.c.c. est de 100 A.dm⁻², la d.c.a. de 142 A.dm ² et la distance interpolaire de 40 mm. La température est de 750 °C. Après t=1,5 to, on obtient avec un rendement métal de 74%, un alliage de composition suivante: Nd 55%, La 37%, Fe 9,2%, Li 0,5%.

### Exemple 8

### - Obtention d'un alliage praséodyme-fer.

On utilise un bain avec la composition qui suit: PrC1₃ 25%, LiCI 53%, LiF 22%. La cathode est du même type que dans l'exemple 7, la d.c.c. est de 100 A.dm-², la d.c.a. de 140 A.dm ² et la distance interpolaire de 45 mm. La température du bain est de 750 °C. Après t=1,5 to, on obtient un alliage de composition Pr 86%, Fe 12%, Li 0,5%. Le rendement métal est de 60%.

### Exemple 9

Cet exemple concerne la préparation d'alliages néodyme-fer. On a fait varier la composition du bain. Dans tous les cas, l'anode est en graphite et la cathode est une tige de fer.

Les resultats sont reportés dans le tableau ci-dessous.
T désigne la température du bain en °C
t désigne la durée de l'électrolyse par rapport à to défini ci-dessus
Di désigne la distance interpolaire en mm
R désigne le rendement métal tel que défini ci-dessus.

### Exemple 10

Cet exemple concerne la préparation d'un alliage gadolinium-fer.

On utilise un bain de composition: Gd C1₃ 26%; LiCl 52,3%; LiF 21,7%.

L'anode est en graphite, la cathode en fer. La température du bain est de 940 °C, la d.c.a. de 89 A.dm-², la d.c.c. de 250 A.dm⁻², la distance interpolaire de 46 mm. Après t=0,94 to, on obtient un alliage de composition Gd 86%, Fe 14%. Le rendement métal est de 42%.

Le dispositif pour la mise en oeuvre du procédé va maintenant être décrit.

La cellule selon l'invention est conçue de manière à permettre la coulée ou le soutirage par son fond du métal ou de l'alliage formé. Elle comporte donc dans sa partie basse une zone de soutirage dans laquelle on recueille par décantation le produit formé, cette zone ayant une configuration telle ou étant munie de moyens de soutirage tels que l'on puisse extraire facilement le métal ou l'alliage.

En se référant aux figures, on peut voir une telle cellule 1, constituée d'une partie haute 2, généralement une cuve cylindrique et d'une partie basse se présentant sous la forme d'une conduite 3 constituant la zone de soutirage. Cette zone présente une section transversale interne inférieure à celle de la partie haute et de préférence elle est constituée par une conduite s'étendant dans le prolongement vertical de la cuve et présentant avantageusement une section transversale cylindrique. La conduite 3 débouche de préférence au centre du fond 4 de la partie haute.

Pour faciliter la coulée du produit on peut prévoir un fond 4 légèrement incliné vers le bas, par exemple de l'ordre de 10°.

La partie haute de la cellule est munie de moyens de chauffage extérieur du type chauffage électrique par rayonnement, contact ou induction ou bien chauffage par brûleur à gaz ou à fuel.

Les figures 1 et 2 illustrent deux modes de réalisations particuliers de la zone de soutirage.

Sur la figure 1, la zone ou conduite de soutirage 3 est constituée de trois zones distinctes, une zone de raccordement 5, une zone centrale 6 et une zone externe 7. La zone centrale 6 est séparée des deux autres par des vannes 8 et 9 à ouverture totale et commandées à distance. Cette zone 6 ainsi délimitée forme un espace de décantation. Les zones 5 et 6 sont chacune munies de moyens de chauffage du type chauffage électrique par exemple.

En ce qui concerne les dimensions, on peut noter que le diamètre et la hauteur de la zone 6 est fonction de la fréquence de soutirage. Généralement, on peut prévoir une hauteur de la zone 6 compris entre 2,5 fois et 6 fois celle de la zone 5.

La zone de soutirage 3 de la figure 2 est elle aussi constituée de trois zones, une zone de raccordement 10, une zone centrale 11 dont la particularité est de présenter une section transversale inférieure à celle du reste de la zone 3 et notamment de la zone 10 et une zone externe 12. Cette même zone 12 est elle-même divisée en deux parties: une partie 13 adjacente à la zone 11 et une partie externe 14. Ces deux parties se distinguent essentiellement l'une de l'autre par le fait qu'elles comportent des moyens de chauffage indépendants.

La zone 11 est munie elle aussi de moyens de chauffage. On préfère utiliser pour les parties 13 et 14 des moyens de chauffage électriques par contact ou par rayonnement et en ce qui concerne la partie 14 par induction éventuellement et pour la zone 11 des moyens de chauffage très souples par exemple du type brûleur à fuel ou à gaz.

Les dimensions de la zone de soutirage sont là aussi fonction de la fréquence de soutirage. De préférence, les diamètres des zones 10 et 12 sont identiques et sont dans un rapport de 2 à 4 environ avec celui de la zone 11. En ce qui concerne les hauteurs, on peut prévoir des hauteurs sensiblement voisines pour les zones 10 et 11 et la partie 14, celle de la partie 3 étant 3 à 5 fois plus importante.

L'ensemble de la cellule d'électrolyse est réalisé en un matériau susceptible de résister à la température du bain et à la corrosion due aux différents produits mis en oeuvre. On peut citer comme matériau convenable la fonte, notamment la fonte grise à graphite lamellaire ou sphéroïdal. On peut aussi utiliser de la fonte alliée au chrome ou au nickel ou de préférence au molybdène-silicium.

Différentes formes et disposition d'électrode peuvent être utilisées dans le cadre de la cellule de l'invention.

On utilise généralement une anode en graphite. En ce qui concerne la cathode, la nature de celle-ci dépend du type de produit préparé comme cela a été vu plus haut: tungstène pour un métal de terre rare pure, cathode consommable en métal de transition ou en alliages métal terre rare-métal de transition pour les alliages.

Généralement, on utilise une cathode cylindrique, placée verticalement dans la cuve, de préférence au centre. En particulier dans le cas où la zone de soutirage de la cellule est constituée par une conduite cylindrique, il est avantageux de disposer la cathode à la verticale de cette conduite.

Selon un mode de réalisation préféré de l'invention, la cathode est creuse et cylindrique. On peut prévoir ainsi l'alimentation de la cellule en chlorure de terre rare par la partie centrale creuse de la cathode.

Enfin il est aussi possible d'utiliser une cathode horizontale.

Différentes formes d'anodes peuvent être utilisées:

Comme cela apparaît sur la figure 1, l'anode peut être constituée par un ou plusieurs cylindres 15 verticaux disposés autour de la cathode 16. On peut utiliser par exemple six cylindres 15.

Selon le mode de réalisation de la figure 2, l'anode peut être aussi constituée par une couronne circulaire 17 centrée autour de la cathode 16. Au lieu d'une couronne on pourrait utiliser aussi des secteurs de couronne.

Enfin, il est à noter que l'on dispose avantageusement dans la cellule les électrodes de manière que l'extrémité inférieure de la cathode soit plus proche du fond de la cuve que les extrémités inférieures de ou des anodes.

Le fonctionnement des dispositifs décrits ci-dessus va maintenant être donné.

On alimente en continu la cellule en chlorure de terre rare par une trémie. Dans le cas d'une cathode creuse du type décrit plus haut, le chlorure est introduit dans la partie centrale de cette électrode.

Le métal ou l'alliage formé pendant l'électrolyse tombe au fond de la cuve et est récupéré dans la zone de soutirage d'une manière cyclique.

Dans le cas du dispositif de la figure 1, la vanne 8 étant ouverte, la vanne 9 fermée, on laisse le métal ou l'alliage remplir totalement la zone 6. Une fois le remplissage terminé, on ferme la vanne 8 et on ouvre la vanne 9 de manière à permettre ainsi l'écoulement du produit dans la zone externe 7.

Avec le dispositif de la figure 2, on procède de la manière suivante. La partie 14 de la zone 12 est maintenue froide, c'est-à-dire à une température inférieure à la température de fusion du bain et on laisse décanter le métal ou l'alliage dans la partie 13, les zones 10, 11 et 13 étant chauffées. On refroidit ensuite très rapidement la zone 11 et il s'y forme un bouchon de sel. On chauffe ensuite rapidement la partie externe 14 de la zone 12 pour couler le produit recueilli en 13. On laisse ensuite refroidir les parties 13 et 14 pour former un nouveau bouchon de sel dans la zone 12 et on réchauffe progressivement la zone 11.

Naturellement, le dispositif qui a été décrit ci-dessus peut s'appliquer à tout type d'électrolyse en bain de sels fondus dans lequel on recueille par décantation un produit final. Son application ne se limite donc pas aux bains qui ont été décrits plus particulièrement dans la présente description.

Bien entendu, l'invention n'est nullement limitée aux modes de réalisation décrits qui n'ont été donnés qu'à titre d'exemples. En particulier, elle comprend tous les moyens constituant des équivalents techniques des moyens décrits ainsi que leurs combinaisons si celles-ci sont mises en ceuvre dans le cadre de la protection revendiquée.

## Revendications

1. Procédé de préparation d'un métal de terre rare ou d'un alliage de métal de terre rare avec au moins un métal choisi dans le groupe des métaux de terres rares et des métaux de transition par électrolyse en bain de sels fondus, caractérisé en ce qu'on réalise sur électrodes solides, l'électrolyse d'au moins un chlorure d'une terre rare dans un bain de sels comprenant essentiellement du chlorure de lithium et du fluorure de lithium; la cathode étant une cathode en tungstène ou constituée d'au moins un métal de terre rare dans le cas de la préparation d'un métal de terre rare ou d'un alliage de métaux de terres rares, la cathode étant constituée d'un métal de transition ou d'un alliage d'un métal de terre rare et d'un métal de transition dans le cas de la préparation d'un alliage d'au moins un métal de terre rare et d'au moins un métal de transition.

2. Procédé selon la revendication 1 caractérisé en ce que l'anode utilisée est une anode en graphite.

3. Procédé selon l'une des revendications 1 et 2 caractérisé en ce qu'on utilise un bain comprenant un chlorure de néodyme.

4. Procédé selon l'une des revendications 1 et 2 caractérisé en ce qu'on utilise un bain comprenant un chlorure de néodyme et en ce que le métal de transition choisi est le fer.

5. Procédé selon la revendication 1 caractérisé en ce que l'on réalise sur anode en graphite et sur cathode en tungstène ou en néodyme, l'électrolyse d'un bain comprenant du chlorure de néodyme, du chlorure de lithium et du fluorure de lithium.

6. Procédé selon la revendication 1 caractérisé en ce que l'on réalise sur anode en graphite et cathode consommable de fer, l'électrolyse d'un bain comprenant du chlorure de néodyme, du chlorure de lithium et du fluorure de lithium.

7. Procédé selon l'une des revendications précédentes caractérisé en ce qu'on utilise un bain dans lequel la proportion en poids entre le chlorure de lithium et le fluorure de lithium varie entre 1,5:1 et 3:1.

8. Procédé selon l'une des revendications précédentes caractérisé en ce qu'on utilise un bain présentant une teneur en fluorure de lithium d'au moins 15%.

9. Procédé selon l'une des revendications précédentes caractérisé en ce qu'on utilise un bain présentant une teneur en un ou plusieurs chlorure de terre rare comprise entre 10 et 70% en poids.

10. Procédé selon l'une des revendications précédentes caractérisé en ce qu'on effectue l'électrolyse à une température comprise entre 650° et 1100°C.

11. Procédé selon l'une quelconque des revendications précédentes, caractérisé en ce qu'on effectue l'électrolyse dans des conditions telles que la pression partielle de chlore soit au moins de 1,01.10¹ Pa (0,1 atmosphère).

12. Cellule pour électrolyse en bain de sels fondus, utilisable pour la mise en oeuvre du procédé selon l'une quelconque des revendications précédentes, comprenant une cuve munie de moyens de chauffage, des électrodes solides disposées dans cette cuve, caractérisée en ce que le fond de la cuve est prolongé verticalement par une zone de soutirage constituée d'une conduite de section transversale inférieure à celle de la cuve et en ce que l'anode est constituée par une couronne centrée autour de la cathode.

13. Cellule pour électrolyse en bain de sels fondus, utilisable pour la mise en oeuvre du procédé selon l'une quelconque des revendications précédentes, comprenant une cuve munie de moyens de chauffage, des électrodes solides disposées dans cette cuve, caractérisée en ce que le fond de la cuve est prolongé verticalement par une zone de soutirage constituée d'une conduite de section transversale inférieure à celle de la cuve, laquelle zone s'ouvre au fond de la cuve et forme un espace de décantation pour le bain fondu recueilli dans cette zone.

14. Cellule selon l'une des revendications 12 et 13, caractérisée en ce que la conduite précitée s'ouvre au centre du fond de la cuve.

15. Cellule selon l'une des revendications 12 à 14 caractérisée en ce qu'elle est munie d'une cathode cylindrique.

16. Cellule selon la revendication 15 caractérisé en ce que ladite cathode est creuse.

17. Cellule selon l'une des revendications 13 à 16 caractérisée en ce que l'anode est constituée par un ou plusieurs cylindres disposés autour de la cathode.

18. Cellule selon l'une des revendications 13 à 16, caractérisée en ce que l'anode est constituée par une couronne centrée autour de la cathode.

19. Cellule selon l'une des revendications 12 à 18, caractérisée en ce que la cathode est disposée à la verticale de la conduite précitée.

20. Cellule selon l'une des revendications 12 à 19, caractérisée en ce que la conduite de soutirage précitée est munie de deux vannes longitudinalement espacées délimitant un espace de décantation.

21. Cellule selon la revendication 20 caractérisée en ce que la zone de raccordement (5) et la zone centrale de décantation (6) sont munies de moyens de chauffage.

22. Cellule selon l'une des revendications 12 à 21 caractérisée en ce que la zone de soutirage est constituée par une conduite de section transversale interne inférieure à celle de la cuve et comportant une partie (11 ) présentant une section transversale plus petite que celle du reste de la zone.

23. Cellule selon la revendication 22 caractérisée en ce que la zone centrale (11) et les parties (13) et (14) de la zone externe sont munies de moyens de chauffage.

## Patentansprüche

1. Verfahren zur Herstellung eines Seltenerdmetalls oder einer Legierung eines Seltenerdmetalls mit wenigstens einem Metall ausgewählt aus der Gruppe der Seltenerdmetalle und der Übergangsmetalle durch Elektrolyse in einem Bad geschmolzener Salze, dadurch gekennzeichnet, dass man an festen Elektroden die Elektrolyse wenigstens eines Seltenerdchlorids in einem Bad von Salzen enthaltend im wesentlichen Lithiumchlorid und Lithiumfluorid durchführt, wobei die Kathode eine Wolframkathode ist oder aus wenigstens einem Seltenerdmetall besteht für den Fall der Herstellung eines Seltenerdmetalls oder einer Legierung von Seltenerdmetallen, wobei die Kathode aus einem Übergangsmetall oder einer Legierung eines Seltenerdmetalls und eines Übergangsmetalls besteht für den Fall der Herstellung einer Legierung wenigstens eines Seltenerdmetalls und wenigstens eines Übergangsmetalls.

2. Verfahren nach Anspruch 1, dadurch gekennzeichnet, dass die verwendete Anode eine Graphitanode ist.

3. Verfahren nach einem der Ansprüche 1 und 2, dadurch gekennzeichnet, dass man ein Bad verwendet, das ein Neodymchlorid enthält.

4. Verfahren nach einem der Ansprüche 1 und 2, dadurch gekennzeichnet, dass man ein Bad verwendet, das ein Neodymchlorid enthält und dass das gewählte Übergangsmetall Eisen ist.

5. Verfahren nach Anspruch 1, dadurch gekennzeichnet, dass man an einer Graphitanode und einer Kathode aus Wolfram oder aus Neodym die Elektrolyse eines Bads durchführt, das Neodymchlorid, Lithiumchlorid und Lithiumfluorid enthält.

6. Verfahren nach Anspruch 1, dadurch gekennzeichnet, dass man an einer Graphitanode und einer selbstverzehrenden Eisenkathode die Elektrolyse eines Bads durchführt, das Neodymchlorid, Lithiumchlorid und Lithiumfluorid enthält.

7. Verfahren nach einem der vorhergehenden Ansprüche, dadurch gekennzeichnet, dass man ein Bad verwendet, in dem das Gewichtsverhältnis zwischen Lithiumchlorid und Lithiumfluorid zwischen 1,5:1 und 3:1 variiert.

8. Verfahren nach einem der vorhergehenden Ansprüche, dadurch gekennzeichnet, dass man ein Bad verwendet, das einen Gehalt an Lithiumfluorid von wenigstens 15% aufweist.

9. Verfahren nach einem der vorhergehenden Ansprüche, dadurch gekennzeichnet, dass man ein Bad verwendet, das einen Gehalt an einem oder mehreren Seltenerdchloriden von zwischen 10 und 70 Gewichtsprozent aufweist.

10. Verfahren nach einem der vorhergehenden Ansprüche, dadurch gekennzeichnet, dass man die Elektrolyse bei einer Temperatur zwischen 650 °C und 1100 °C durchführt.

11. Verfahren nach einem der vorhergehenden Ansprüche, dadurch gekennzeichnet, dass man die Elektrolyse unter solchen Bedingungen durchführt, dass der Partialdruck an Chlor wenigstens 1,01 x 1 0⁴Pa (0,1 Atmosphäre) beträgt.

12. Zelle für die Elektrolyse in einem Bad geschmolzener Salze, verwendbar für die Durchführung eines Verfahrens gemäss einem der vorhergehenden Ansprüche, umfassend ein Gefäss, das mit einer Heizvorrichtung versehen ist und feste Elektroden, die in diesem Gefäss angeordnet sind, dadurch gekennzeichnet, dass der Boden des Gefässes vertikal durch eine Abstichzone verlängert ist, die aus einem Kanal mit geringerem Querschnitt als der des Gefässes besteht und dass die Anode aus einem Ring besteht, der um die Kathode herum zentrisch angeordnet ist.

13. Zelle für die Elektrolyse in einem Bad geschmolzener Salze, verwendbar für die Durchführung des Verfahrens gemäss einem der vorhergehenden Ansprüche, umfassend ein Gefäss, das mit einer Heizvorrichtung ausgerüstet ist und feste Elektroden, die in diesem Gefäss angeordnet sind, dadurch gekennzeichnet, dass der Boden des Gefässes vertikal durch eine Abstichzone verlängert ist, die aus einem Kanal mit einem Querschnitt besteht, der geringer ist als der des Gefässes, wobei diese Zone sich im Boden des Gefässes öffnet und einen Dekantierraum für das geschmolzene Bad bildet, das in dieser Zone aufgefangen wird.

14. Zelle nach einem der Ansprüche 12 und 13, dadurch gekennzeichnet, dass der genannte Kanal sich in der Mitte des Bodens des Gefässes öffnet.

15. Zelle nach einem der Ansprüche 12 bis 14, dadurch gekennzeichnet, dass sie mit einer zylindrischen Kathode ausgerüstet ist.

16. Zelle nach Anspruch 15, dadurch gekennzeichnet, dass diese Kathode hohl ist.

17. Zelle nach einem der Ansprüche 13 bis 16, dadurch gekennzeichnet, dass die Anode aus ein oder mehreren Zylindern besteht, die um die Kathode herum angeordnet sind.

18. Zelle nach einem der Ansprüche 13 bis 16, dadurch gekennzeichnet, dass die Anode aus einem Ring besteht, der zentrisch um die Kathode herum angeordnet ist.

19. Zelle nach einem der Ansprüche 12 bis 18, dadurch gekennzeichnet, dass die Kathode in der Vertikalen des genannten Kanals angeordnet ist.

20. Zelle nach einem der Ansprüche 12 bis 19, dadurch gekennzeichnet, dass der genannte Abstichkanal mit zwei Schiebern versehen ist, die in Längsrichtung voneinander beabstandet sind und einen Dekantierraum begrenzen.

21. Zelle nach Anspruch 20, dadurch gekennzeichnet, dass die Verbindungszone (5) und die zentrale Dekantierungszone (6) mit einer Heizvorrichtung versehen sind.

22. Zelle nach einem der Ansprüche 12 bis 21, dadurch gekennzeichnet, dass die Abstichzone aus einem Kanal mit einem inneren Querschnitt besteht, der geringer ist als derjenige des Gefässes und einen Abschnitt (11) aufweist, mit einem Querschnitt, der geringer ist als derjenige des übrigen Teils der Zone.

23. Zelle nach Anspruch 22, dadurch gekennzeichnet, dass die mittlere Zone (11) und die Abschnitte (13) und (14) der äusseren Zone mit einer Heizvorrichtung versehen sind.

## Claims

1. A process for the preparation of a rare earth metal or an alloy of rare earth metal with at least one metal selected from the group consisting of rare earths and transition metals by electrolysis in a bath of molten salts, characterised by effecting on solid electrodes the electrolysis of at least one chloride of a rare earth in a bath of salts essentially comprising lithium chloride and lithium fluoride; the cathode being a cathode of tungsten or formed by at least one rare earth metal when preparing a rare earth metal or an alloy of rare earth metals, the cathode being formed by a transition metal or an alloy of a rare earth metal and a transition metal when preparing an alloy of at least one rare earth metal and at least one transition metal.

2. A process according to claim 1 characterised in that the anode used is a graphite anode.

3. A process accordinq to one of claims 1 and 2 characterised by using a bath comprising neodymium chloride.

4. A process according to one of claims 1 and 2 characterised by using a bath comprising a neodymium chloride and characterised in that the transition metal selected is iron.

5. A process according to claim 1 characterised by effecting on an anode of graphite and on a cathode of tungsten or of neodymium, electrolysis of a bath comprising neodymium chloride, lithium chloride and lithium fluoride.

6. A process according to claim 1 characterised by effecting on an anode of graphite and a con- summable iron cathode, the electrolysis of a bath comprising neodymium chloride, lithium chloride and lithium fluoride.

7. A process according to one of the preceding claims characterised b_{'}/ using a bath in which the proportion by weight as between the lithium chloride and the lithium fluoride varies between 1.5:1 and 3:1.

8. A process according to one of the preceding claims characterised by using a bath having a lithium fluoride content of at least 15%.

9. A process according to one of the preceding claims characterised by using a bath having a content of one or more rare earth chlorides of between 10 and 70% by weight.

10. A process according to one of the preceding claims characterised by effecting the electrolysis operation at a temperature of between 650 °C and 1100 °C.

11. A process according to any one of the preceding claims characterised by effecting electrolysis under conditions such that the partial chlorine pressure is at least 1.01.10⁴Pa (0.1 atmosphere).

12. A cell for electrolysis in a bath of molten salts, which can be used for carrying out the process according to any one of the preceding claims, comprising a tank provided with heating means, and solid electrodes disposed in said tank, characterised in that the bottom of the tank is prolonged vertically by a drain zone formed by a conduit of cross-section that is smaller than that of the tank, and that the anode is formed by a ring which is centered around the cathode.

13. A cell for electrolysis in a bath of molten salts, which can be used for carrying out the process according to any one of the preceding claims, comprising a tank provided with heating means, and solid electrodes disposed in said tank, characterised in that the bottom of the tank is prolonged vertically by a drain zone formed by a conduit of cross-section that is smaller than that of the tank, which zone opens at the bottom of the tank and forms a settlement space for the molten bath collected in said zone.

14. A cell according to one of claims 12 and 13 characterised in that said conduit opens at the centre of the bottom of the tank.

15. A cell according to one of claims 12 to 14 characterised in that it is provided with a cylindrical cathode.

16. A cell according to claim 15 characterised in that said cathode is hollow.

17. A cell according to one of claims 13 to 16 characterised in that the anode is formed by one or more cylinders disposed around the cathode.

18. A cell according to one of claims 13 to 16 characterised in that the anode is formed by a ring centered around the cathode.

19. A cell according to one of claims 12 to 18 characterised in that the cathode is disposed in vertical alignment with said conduit.

20. A cell according to one of claims 12 to 19 characterised in that said drain conduit is provided with two longitudinally spaced valves defining a settlement space.

21. A cell according to claim 20 characterised in that the connecting zone (5) and the central settlement zone (6) are provided with heating means.

22. A cell according to one of claims 12 to 21 characterised in that the drain zone is formed by a conduit of internal cross-section that is smaller than that of the tank and comprising a part (11) which is of smaller cross-section than that of the remainder of the zone.

23. A cell according to claim 22 characterised in that the central zone (11) and the parts (13) and (14) of the external zone are provided with heating means.
